# FASCICULE DE BREVET EUROPEEN

(11) **EP 0 446 110 B1**
(45) Date de publication et mention de la délivrance du brevet: **12.07.1995**
(21) Numéro de dépôt: 91400567.3
(22) Date de dépôt: 01.03.1991
(51) Int. Cl.: D21C 9/10, D21C 9/16

(54) **Procédé de préparation de pâtes à haut rendement blanchies**
Verfahren zur Herstellung von gebleichtem Zellstoff mit hoher Ausbeute
Process for producing bleached high-yield pulps

(30) Priorité: 07.03.1990 FR 9003128
(43) Date de publication de la demande: 11.09.1991
(73) Titulaire: ELF ATOCHEM S.A., 92800 Puteaux (FR)
(72) Inventeur: Devic, Michel, F-69110 - Sainte-Foy-Les-Lyon (FR)
(74) Mandataire: Rochet, Michel

(56) Documents cités:
- EP-A- 0 263 040
- EP-A- 0 293 309
- EP-A- 0 311 356

## Description

La présente invention concerne un procédé de fabrication de pâtes à haut rendement blanchies.

Les pâtes à haut rendement sont fabriquées en soumettant la matière lignocellulosique de départ, comme le bois sous forme de copeaux, à une adion de type mécanique, combinée ou non à des actions de type chimique et thermique.

Les pâtes à haut rendement sont d'un intérêt certain pour l'industrie car elles réalisent un compromis valable entre les pâtes mécaniques et les pâtes chimiques proprement dites.

Par haut rendement on entend un rendement, poids de pâte à l'état sec rapporté au poids de matière initiale à l'état sec, généralement égal au moins à 85 % et souvent même à 90 %.

Le blanchiment des pâtes à haut rendement, que nécessite la qualité demandée en ce domaine au papier et produits similaires, est réalisé à l'aide de peroxyde d'hydrogène en milieu alcalin. Un tel blanchiment pose encore problème sur le plan technique comme sur le plan économique.

En effet, pour réduire la perte d'efficacité du peroxyde d'hydrogène due à son instabilité en milieu alcalin, du silicate de sodium est mis en jeu en quantité telle qu'elle est la cause d'inconvénients multiples et sérieux au cours de l'élaboration de la pâte et de celle du papier, comme par exemple la formation de dépôts solides sur les équipements et sur la fibre lignocellulosique, ou la production d'un papier de toucher rèche. On se reportera à ce propos par exemple à C.W. KUTNEY, Pulp & Paper Canada, 86:12, (1985), 182-189.

Par ailleurs la quantité de silicate de sodium ne peut pas être réduite sans qu'en conséquence le résultat du blanchiment n'en soit affecté de manière inacceptable.

La demande de brevet EP-A-0293309 divulgue un procédé de fabrication de pâtes à haut rendement blanchies à l'aide de peroxyde d'hydrogène en milieu alcalin qui consiste à soumettre la pâte à blanchir successivement :
. à un prétraitement à l'aide d'un agent séquestrant des ions métalliques suivi d'un lavage,
. à un traitement par le sulfite et un agent réducteur plus électronégatif que l'ion sulfite qui agissent conjointement et en milieu de pH initial compris entre 7 et 12,5, suivi d'un lavage pour éliminer les ions sulfite et l'agent réducteur,
. à un traitement de blanchiment à l'aide de peroxyde d'hydrogène en milieu alcalin en présence, en une quantité d'environ 1 % à 6 %, d'une solution de silicate de sodium de densité 1,33.

Pour que ce résultat reste suffisamment élevé on peut encore soumettre la matière à blanchir par exemple à deux étapes de blanchiment par H₂O₂ au lieu d'une ou cherche à substituer au silicate un agent d'efficacité analogue, comme l'acide diéthlènetriaminepentaméthylènephosphonique (DTMPA) dont l'équivalence avec le silicate de sodium ne se vérifierait qu'en des cas particuliers selon Robert W. ALLISON, Appita, Vol.36, N°5, Mars 1983, 362-370. De telles solutions ne sont en tous cas pas satisfaisantes sur le plan économique.

Le procédé de la présente invention permet de ne conserver qu'une étape de blanchiment à l'aide du peroxyde d'hydrogène en milieu alcalin, de supprimer les inconvénients dus au silicate de sodium, de ne pas grever l'économie de l'opération, tout en assurant à la pâte blanchie un degré de blanc et des qualités mécaniques élevées.

La présente invention consiste en un procédé de fabrication de pâtes à haut rendement blanchies à l'aide de peroxyde d'hydrogène en milieu alcalin qui consiste à soumettre la pâte à blanchir successivement :
. à un prétraitement à l'aide d'un agent sequestrant des ions métalliques suivi d'un lavage,
. à un traitement par le sulfite et un agent réducteur plus électronégatif que l'ion sulfite qui agissent conjointement et en milieu de pH initial compris entre 7 et 12,5, suivi d'un lavage pour éliminer les ions sulfite et l'agent réducteur,
. à un traitement de blanchiment à l'aide de peroxyde d'hydrogène en milieu alcalin, et qui se caractérise en ce que le traitement de blanchiment est effectué en l'absence de silicate de sodium.

Dans la définition du procédé de l'invention donnée ci-dessus, comme dans tout ce qui suit, la quantité d'un composé est, sauf précision ou évidence, exprimée en % en poids par rapport au poids de pâte à l'état sec.

Dans la définition du procédé de l'invention donnée ci-dessus comme dans tout ce qui suit, on entend :
- par pâtes : les pâtes telles que définies en début de ce texte et aussi la matière lignocellulosique sous forme de copeaux de bois. Une machine de type imprégnateur mécanique, comme celle décrite par exemple dans le brevet français n°2319737, le certificat d'addition français à ce brevet, n°2436844, les brevets français n°2418295 et 2451963, ou comme celle de type Impressafiner® décrite par exemple dans l'ouvrage Pulp & Paper Manufacture 3ème Edition, vol.2, Mechanical pulping, pages 98, 99, peut être utilisée pour réaliser en totalité ou en partie le procédé de l'invention à partir de toute pâte tel qu'il est entendu ici. Autrement le procédé de l'invention peut être réalisé dans tout équipement combinant des appareils connus dans l'industrie papetière pour convenir aux opérations de prétraitement, de lavage, de traitement de blanchiment, tels qu'entre autres malaxeurs, filtres, presses, tours de blanchiment.
- par prétraitement de la pâte au moyen d'un agent sequestrant des ions métalliques : l'opération qui consiste à soumettre ladite pâte à l'action d'un composé comme par exemple le tripolyphosphate de sodium, le tétrapyrophosphate de sodium, les sels de sodium des acides acétique, nitrilotriacétique, éthylènediaminetétraacétique, diéthylènetriaminepentaacétique (DTPA).

L'agent sequestrant est mis en oeuvre à raison d'environ 0,1 % à 1%.

Le prétraitement par l'agent sequestrant est le plus souvent réalisé à une température comprise entre environ 20°C et 100°C, de préférence entre 50°C et 95°C pour ne pas avoir à travailler sous pression. La consistance, teneur de la pâte en matière lignocellulosique à l'état sec, peut être ici choisie entre d'assez larges limites, par exemple entre environ 5 % et 50 %.
- par lavage : l'opération permettant d'éliminer de la pâte, de façon plus ou moins complète, la phase liquide présente en elle, par exemple en concentrant la pâté par pressage sur filtre, ou grâce à une séquence répétée ou non, de dilution de la pâte le plus souvent par de l'eau puis de concentration de la pâte par exemple par pressage sur filtre : l'efficacité du lavage est traduite par le degré d'élimination, exprimé en %, de la phase liquide présente avant lavage.

Le lavage qui suit le prétraitement par un agent sequestrant, comme le lavage pour éliminer les ions sulfite et l'agent réducteur, sont le plus souvent réalisés grâce à la séquence dilution-concentration, à une température généralement comprise entre environ 20°C et 90°C, souvent entre 20°C et 60°C pour des raisons économiques. L'efficacité de tels lavages est de préférence supérieure à 90 %.
- par sulfite : le sulfite de sodium, Na₂SO₃, ou le bisulfite de sodium, NaHSO₃, ou plus généralement un mélange de dioxyde de soufre SO₂ et d'hydroxyde de sodium : la quantité de sulfite engagée est celle habituellement mise en oeuvre dans les procédés qui n'incorporent pas l'invention mais qui sont connus pour convenir à l'élaboration de pâte chimicothermomécaniques (pâtes CTMP), cette quantité, exprimée en SO₂, est comprise en conséquence le plus souvent entre environ 0,5 % et 6 %.
- par agent réducteur plus électronégatif que l'ion sulfite SO₃H : un composé, désigné dans tout ce qui suit par agent réducteur, choisi le plus souvent parmi le dioxyde de thiourée ou acide formamidinesulfinique, le borohydrure de sodium, l'hydrosulfite de sodium ou dithionite de sodium.

La quantité d'agent réducteur mis en oeuvre peut varier selon la nature de celui-ci. Elle est en général comprise entre 0,1 et 5 % dans le cas du dioxyde de thiourée ou de dithionite. Le borohydrure de sodium est employé à raison d'environ 0,01 % à 0,5 %. Ce réducteur est commodément utilisé sous forme d'une solution aqueuse comme par exemple la solution renfermant 12 % en poids de borohydrure de sodium commercialisée sous le nom de BOROL® par la Société VENTRON Corporation.

L'action conjointe du sulfite et de l'agent réducteur sur la pâte, le sulfite et l'agent réducteur étant présents ensemble au contact de la pâte, s'exerce à une température comprise entre environ 20°C et 200°C. Elle est de préférence choisie comprise entre 60°C et 140°C. Lorsque la température est égale ou supérieure à 100°C, l'action conjointe du sulfite et de l'agent réducteur s'exerce sous pression de vapeur d'eau saturée.

Un agent sequestrant, de nature et en quantité comme dans le prétraitement, peut être parfois avantageusement présent avec le sulfite et l'agent réducteur.

La consistance au cours de l'action conjointe du sulfite et de l'agent réducteur est comprise normalement entre environ 5 % et 50 % selon le mode de réalisation de l'opération, et généralement entre 10 % et 30 %. La durée de l'opération dépend des autres paramètres d'exécution, y compris le type d'équipement utilisé. Elle n'excède normalement pas 1 heure et est généralement comprise entre quelques dizaines de secondes et 30 minutes. Une très courte durée correspond à la réalisation de l'opération dans une machine de traitement de copeaux de bois à laquelle il a été fait référence plus haut.
- par traitement de blanchiment à l'aide de peroxyde d'hydrogène en milieu alcalin : l'opération réalisée en engageant une quantité de peroxyde d'hydrogène comprise entre environ 0,5 % et 10 %, de préférence entre 2 % et 6 %, en l'absence de silicate, à pH compris entre environ 9 et 11, à une température comprise entre 40°C et 100°C durant environ 0,5 heure à 6 heures, avec une consistance comprise entre 10 % et 30 %. La solution de blanchiment peut contenir des additifs comme essentiellement un ou plusieurs agents sequestrants tels que par exemple les acides diéthylénetriaminepentaacétique et éthylènediaminetétraacétique sous forme de sels de sodium en quantité généralement comprise entre environ 0,1 % et 1 %.

La quantité d'hydroxyde de sodium présente avec le peroxyde d'hydrogène dans le traitement de blanchiment est généralement comprise entre 1 % et 6 % et le plus souvent entre 2 % et 3 %. La quantité optimale dépend essentiellement de la nature du bois.
- par silicate : une solution aqueuse de silicate de sodium de densité égale à 1,33 (examples comparatifs)

Les exemples suivants, donnés à titre indicatif mais non limitatif illustent l'invention. Des exemples sont donnés à titre de comparaison du procédé de l'invention avec des procédés connus.

Dans tous les exemples :
- la pâte de haut rendement blanchie à l'aide de peroxyde d'hydrogène a été obtenue en soumettant au procédé de l'invention ou à un procédé connu, une même pâte mécanique de meule. Cette pâte d'origine contient en mélange du bois de résineux et du bois de feuillus dans la proportion 75/25 et son degré de blanc, mesuré par réfractométrie à 457 nm selon la norme ISO, est égal à 60,6° ISO.
- les quantités de matière sont exprimées, comme auparavant, sauf précision ou évidence, en % en poids par rapport au poids de pâte à l'état sec,
- le DTPA est utilisé sous forme de sel de sodium en solution aqueuse à 40 % en poids et la quantité indiquée est celle de cette solution,
- le borohydrure de sodium est appliqué sous forme de BOROL® et la quantité indiquée est celle de cette présentation,
- le silicate de sodium est engagé comme il a été dit sous forme d'une solution aqueuse de silicate de sodium de densité 1,33 et la quantité indiquée est celle de cette solution (example comparatif),
- le magnésium est mis en oeuvre sous forme de sulfate de magnésium, et sa quantité est exprimée en Mg,
- le peroxyde d'hydrogène est compté en 100 %, comme d'ailleurs auparavant,
- l'efficacité des lavages après le prétraitement par un agent sequestrant et après l'action du sulfite avec l'agent réducteur, est supérieure à 90 %,
- la quantité d'hydroxyde de sodium présente dans le traitement de blanchiment par H₂O₂ en milieu alcalin est celle qui, compte-tenu des autres paramètres, conduit au degré de blanc le plus élevé,
- le degré de blanc est mesuré sur la pâte blanchie amenée à pH 6 à l'aide de SO₂, par réfractométrie à 457 nm selon la norme ISO et il est exprimé en degré ISO (°ISO).

### Exemple 1 :

La pâte d'origine est soumise d'abord à un traitement à l'aide de 0,5 % de DTPA pendant 15 minutes à 90°C à une consistance égale à 10 % puis est lavée et ensuite soumise à l'action conjointe de 5 % de Na₂SO₃ et de 1 % de BOROL® pendant 0,5 heure à 90°C à une consistance égale à 20 %.

La pâte résultant ainsi de la succession des opérations de prétraitement à l'aide de l'agent sequestrant des ions métalliques, de lavage et de traitement par le sulfite de l'agent réducteur conjointement, est lavée et enfin soumise à un traitement de blanchiment à l'aide de peroxyde d'hydrogène en milieu alcalin pendant 5 heures à 60°C à une consistance égale à 20 % avec 4 % de H₂O₂, 4 % de NaOH, 0,5 % de DTPA en l'absence donc de silicate.

La pâte blanchie ainsi obtenue a un degré de blanc égal à 83,9°ISO.

### Exemple 2 (comparatif) :

L'exemple 1 est répété sauf que le traitement de blanchiment à l'aide de peroxyde d'hydrogène en milieu alcalin est réalisé en présence de 1 % de silicate.

La pâte blanchie obtenue a un degré de blanc égal à 84,7 %.

### Exemples 3 et 4 (comparatifs) :

L'exemple 1 est répété sauf que le traitement de blanchiment à l'aide de peroxyde d'hydrogène en milieu alcalin est réalisé en présence de 2 % de silicate dans l'exemple 3, de 4 % de silicate dans l'exemple 4.

Il est constaté que la pâte blanchie résultant de ces deux essais a degré de blanc égal à 84,9 % et donc pratiquement celui atteint dans l'exemple 2.

### Exemples 5, 6, 7, 8 (comparatifs)

L'exemple 1 est répété en supprimant le traitement de la pâte par le sulfite et l'agent réducteur ensemble et en ne gardant que le prétraitement par l'agent séquestrant , le lavage après ledit prétraitement et le traitement de blanchiment par le peroxyde d'hydrogène en milieu alcalin.

Dans ce dernier, le silicate est absent dans l'exemple 5 et est présent à raison de 1 %, dans l'exemple 6, 2 % dans l'exemple 7, 4 % dans l'exemple 8.

La pâte a un degré de blanc égal, pour l'exemple 5, à 76 %, pour l'exemple 6, à 78,2 %, pour l'exemple 7, à 80,3 % et pour l'exemple 8 à 82,5 %.

### Exemple 9 (comparatif)

Après le prétraitement par l'agent sequestrant et le lavage qui lui fait suite réalisés comme dans l'exemple 1, la pâte lavée est soumise à un premier traitement de blanchiment par H₂O₂ en milieu alcalin en l'absence de silicate, à 60°C et à une consistance de 20 % comme dans l'exemple 1 mais durant 1,5 heures avec 1,44 % de H₂O₂ et 1,3 % de NaOH puis à un lavage et enfin à un deuxième traitement de blanchiment par H₂O₂ en milieu alcalin dans les mêmes conditions de température et de consistance que le premier mais avec 2,56 % de H₂O₂, 3,1 % de NaOH et 0,05 % de Mg.

La pâte blanchie obtenue a un degré de blanc égal à 82,5°ISO.

Les exemples ci-dessus font ressortir l'avantage du procédé de l'invention par rapport à un traitement de blanchiment unique par le peroxyde d'hydrogène en milieu alcalin réalisé pourtant avec une quantité de silicate correspondant au taux optimal de silicate (4%), et par rapport à deux traitements successifs de blanchiment par le peroxyde d'hydrogène en milieu alcalin sans silicate.

## Revendications

1. Procédé de fabrication de pâtes à haut rendement blanchies à l'aide de peroxyde d'hydrogène en milieu alcalin qui consiste à soumettre la pâte à blanchir successivement :
. à un prétraitement à l'aide d'un agent séquestrant des ions métalliques suivi d'un lavage,
. à un traitement par le sulfite et un agent réducteur plus électronégatif que l'ion sulfite qui agissent conjointement et en milieu de pH initial compris entre 7 et 12,5, suivi d'un lavage pour éliminer les ions sulfite et l'agent réducteur,
. à un traitement de blanchiment à l'aide de peroxyde d'hydrogène en milieu alcalin, caractérisé en ce que le traitement de blanchiment est effectué en l'absence de silicate de sodium.

2. Procédé selon la revendication 1, caractérisé en ce que l'agent séquestrant est choisi parmi le tripolyphosphate de sodium, le tétrapyrophosphate de sodium, les sels de sodium des acides acétique, nitrilotriacétique, éthylènediamine-tétraacétique, diéthylènetriaminepentaacétique.

3. Procédé selon la revendication 2, caractérisé en ce que le prétraitement est réalisé à une température comprise entre 20°C et 100°C, à une consistance comprise entre 5 % et 50 % à l'aide d'une quantité d'agent séquestrant comprise entre 0,1 % et 1 %.

4. Procéde selon l'une des revendications 1 à 3, caractérisé en ce que le sulfite et l'agent réducteur plus électronégatif que l'ion sulfite agissent conjointement à une température comprise entre 20°C et 200°C.

5. Procédé selon la revendication 4, caractérisé en ce que la température à laquelle le sulfite et l'agent réducteur agissent conjointement est comprise entre 60°C et 140°C.

6. Procédé selon l'une des revendications 1 à 5, caractérisé en ce que la quantité de sulfite, exprimée en dioxyde de soufre SO₂, est comprise entre 0,5 % et 6 %.

7. Procédé selon l'une des revendications 1 à 6, caractérisé en ce que l'agent réducteur plus électronégatif que l'ion sulfite est choisi par le dioxyde de thiourée, l'hydrosulfite de sodium et le borohydrure de sodium.

8. Procédé selon la revendication 7, caractérisé en ce que la quantité de dioxyde de thiourée ou d'hydrosulfite présente avec le sulfite est comprise entre 0,1 % et 5 %.

9. Procédé selon la revendication 7, caractérisé en ce que la quantité de borohydrure de sodium présente dans le sulfite est comprise entre 0,01 % et 0,5 %.

10. Procédé selon l'une des revendications 1 à 9, caractérisé en ce que le blanchiment à l'aide de peroxyde d'hydrogène en milieu alcalin est réalisé avec une quantité dudit peroxyde comprise entre 0,5 % et 10 %, à un pH compris entre 9 et 11, à une température comprise entre 40°C et 100°C, à une consistance comprise entre 10 % et 30 %.

## Claims

1. Process for the manufacture of high-yield pulps bleached with the aid of hydrogen peroxide in alkaline medium, which consists in subjecting the pulp to be bleached successively:
to a pretreatment with the aid of a sequestering agent for metal ions, followed by a washing operation,
to a treatment with sulphite and a reducing agent which is more electronegative than the sulphite ion, which act together and in a medium of initial pH between 7 and 12.5, followed by a washing operation to remove the sulphite ions and the reducing agent,
to a bleaching treatment with the aid of hydrogen peroxide in alkaline medium, characterized in that the bleaching treatment is carried out in the absence of sodium silicate.

2. Process according to Claim 1, characterized in that the sequestering agent is chosen from sodium tripolyphosphate, sodium tetrapyrophosphate and the sodium salts of acetic, nitrilotriacetic, ethylenediaminetetraacetic and diethylenetriaminepentaacetic acids.

3. Process according to Claim 2, characterized in that the pretreatment is carried out at a temperature of between 20°C and 100°C, at a consistency of between 5 % and 50 %, with the aid of a quantity of sequestering agent of between 0.1 % and 1 %.

4. Process according to one of Claims 1 to 3, characterized in that the sulphite and the reducing agent which is more electronegative than the sulphite ion act together at a temperature of between 20°C and 200°C.

5. Process according to Claim 4, characterized in that the temperature at which the sulphite and the reducing agent act together is between 60°C and 140°C.

6. Process according to one of Claims 1 to 5, characterized in that the quantity of sulphite, expressed as sulphur dioxide SO₂, is between 0.5 % and 6 %.

7. Process according to one of Claims 1 to 6, characterized in that the reducing agent which is more electronegative than the sulphite ion is chosen from thiourea dioxide, sodium hydrosulphite and sodium borohydride.

8. Process according to Claim 7, characterized in that the quantity of thiourea dioxide or of hydrosulphite present with the sulphite is between 0.1 % and 5 %.

9. Process according to Claim 7, characterized in that the quantity of sodium borohydride present in the sulphite is between 0.01 % and 0.5 %.

10. Process according to one of Claims 1 to 9, characterized in that the bleaching with the aid of hydrogen peroxide in alkaline medium is carried out with a quantity of the said peroxide of between 0.5 % and 10 %, at a pH of between 9 and 11, at a temperature of between 40°C and 100°C, and at a consistency of between 10 % and 30 %.

## Patentansprüche

1. Verfahren zur Herstellung von Zellstoffen mit hoher Ausbeute, die mit Hilfe von Wasserstoffperoxid in alkalischem Medium gebleicht sind, das darin besteht, den zu bleichenden Zellstoff nacheinander:
· einer Vorbehandlung mit Hilfe eines Mittels zur Maskierung der Metallionen mit nachfolgendem Waschen,
· einer Behandlung durch das Sulfit und ein elektronegativeres Reduktionsmittel als das Sulfition, die zusammen und im Medium eines Anfangs-pH-Wertes von 7 bis 12,5 wirken, mit nachfolgendem Waschen zur Beseitigung der Sulfit- und Reduktionsmittelionen,
· einer Bleichbehandlung mit Hilfe von Wasserstoffperoxid in alkalischem Medium zu unterwerfen,
**dadurch gekennzeichnet,**
daß die Bleichbehandlung in der Abwesenheit von Natriumsilikat durchgeführt wird.

2. Verfahren nach dem Anspruch 1,
dadurch gekennzeichnet,
daß das Maskiermittel unter dem Natriumtripolyphosphat, dem Natriumtetrapyrophosphat, den Natriumsalzen der Essig-, Nitriltriessig-, Ethylendiamin-tetraessig- und Diethylentriaminpentaessigsäure gewählt wird.

3. Verfahren nach dem Anspruch 2,
dadurch gekennzeichnet,
daß die Vorbehandlung bei einer Temperatur zwischen 20 °C und 100 °C und einer Konsistenz zwischen 5 % und 50 % mit Hilfe einer Maskiermittelmenge zwischen 0,1 % und 1 % durchgeführt wird.

4. Verfahren nach einem der Ansprüche 1 bis 3,
dadurch gekennzeichnet,
daß das Sulfit und das elektronegativere Reduktionsmittel als das Sulfition zusammen bei einer Temperatur zwischen 20 °C und 200 °C wirken.

5. Verfahren nach dem Anspruch 4,
dadurch gekennzeichnet,
daß die Temperatur, bei der das Sulfit und das Reduktionsmittel gemeinsam wirken, zwischen 60 °C und 140 °C liegt.

6. Verfahren nach einem der Ansprüche 1 bis 5,
dadurch gekennzeichnet,
daß die Sulfitmenge, als Schwefeldioxid ausgedrückt, zwischen 0,5 % und 6 % liegt.

7. Verfahren nach einem der Ansprüche 1 bis 6,
dadurch gekennzeichnet,
daß das elektronegativere Reduktionsmittel als das Sulfition unter dem Thioharnstoffdioxid, dem Natriumhydrosulfit und dem Natriumborhydrid gewählt wird.

8. Verfahren nach dem Anspruch 7,
dadurch gekennzeichnet,
daß die Menge von mit dem Sulfit anwesendem Thioharnstoffdioxid oder Hydrosulfit zwischen 0,1 % und 5 % liegt.

9. Verfahren nach dem Anspruch 7,
dadurch gekennzeichnet,
daß die im Sulfit anwesende Natriumborhydridmenge zwischen 0,01 % und 0,5 % liegt.

10. Verfahren nach einem der Ansprüche 1 bis 9,
dadurch gekennzeichnet,
daß das Bleichen mit Hilfe von Wasserstoffperoxid in alkalischem Medium mit einer Menge des Peroxids zwischen 0,5 % und 10 %, bei einem pH-Wert zwischen 9 und 11, einer Temperatur zwischen 40 °C und 100 °C und einer Konsistenz zwischen 10 % und 30 % durchgeführt wird.
